# EUROPÄISCHE PATENTSCHRIFT

(11) **EP 0 885 312 B1**
(45) Veröffentlichungstag und Bekanntmachung des Hinweises auf die Patenterteilung: **19.01.2000**
(21) Anmeldenummer: 97907050.5
(22) Anmeldetag: 28.02.1997
(51) Int. Cl.: C14C 5/00

(54) **VERWENDUNG VON ZUCKERTENSIDEN ZUM ENTFETTEN VON LEDERN UND PELZEN**
USE OF SUGAR TENSIDES FOR DEGREASING LEATHERS AND HIDES
UTILISATION D'AGENTS DE SURFACE A BASE DE SUCRE POUR DEGRAISSER LE CUIR ET LES PEAUX

(30) Priorität: 08.03.1996 DE 19609056
(43) Veröffentlichungstag der Anmeldung: 23.12.1998
(73) Patentinhaber: Cognis Deutschland GmbH, 40589 Düsseldorf (DE)
(72) Erfinder: SEGURA, Ramon, E-08029 Barcelona (ES); AGUADO, Angel, IT 22074 Lomazzo(Como) (IT)
(86) Internationale Anmeldenummer: EP9700972
(87) Internationale Veröffentlichungsnummer: WO9733002

(56) Entgegenhaltungen:
- DE-A- 3 420 138
- DE-A- 4 311 113
- GB-A- 2 141 734

## Beschreibung

### Gebiet der Erfindung

Die Erfindung betrifft den Einsatz von ausgewählten Zuckertensiden für die Enffettung von Ledem und Pelzen.

### Stand der Technik

Zu den wichtigsten Arbeitsschritten, die im Rahmen der Bearbeitung von Ledem und Pelzen erforderlich sind, gehören neben dem Gerben, Zurichten und Färben das Fetten, bei dem man den Materialien eine hydrophobierende Ausrüstung verleiht, die das Eindringen von Wasser verhindert. Für eine Reihe von Anwendungszwecken ist jedoch nicht eine Ummantelung der Fasern mit einer Fettschicht, sondem gerade der gegenteilige Schritt erforderlich, d.h. Fettstoffe, bei denen es sich sowohl um tierisches Fett wie beispielsweise Lanolin oder auch Reste synthetischer Fettungsmittel handeln kann, müssen quantitativ entfernt werden.

Als besonders effektive Enffettungsmittel haben sich in diesem Zusammenhang neben Natriumaluminiumsilicaten [**Leder 30, 23 (1979**)] insbesondere Anlagerungsprodukte von Ethylenoxid an primäre Alkohole oder Alkylphenole erwiesen, wie sie beispielsweise in der Deutschen Offenlegungsschrift **DE-A1 43 11 113** (Henkel) beschrieben werden. Wenn diese Produkte, die im Markt wohl eingeführt sind, aus anwendungstechnischer Sicht an sich nicht zu beanstanden sind, weisen sie jedoch den Nachteil einer nicht ausreichenden ökotoxikologischen Verträglichkeit aus. Infolge der in vielen Staaten restriktiven Gesetzgebung besteht daher bei den Verarbeitem von Ledem und Pelzen ein besonderes Interesse an Entfettungsmitteln, die einerseits mindestens das gleiche Leistungsvermögen wie die bekannten Ethoxylate aufweisen, andererseits aber eine verbesserte Umweltverträglichkeit besitzen.

Eine Übersicht hierzu ist beispielsweise von A.Valloton in **Leder Häutemarkt Gerbereiwiss.Prax. 35, 2 (1983)** erschienen.

### Beschreibung der Erfindung

Gegenstand der Erfindung ist die Verwendung von (a) Alkyl- und/oder Alkenyloligoglykosiden und/oder (b) Fettsäure-N-alkylpolyhydroxyalkylamiden zur Entfettung von Ledern und Pelzen.

Überraschenderweise hat die Anmelderin gefunden, daß sich die genannten Zuckertenside nicht nur für die Fettung von Ledem und Pelzen, sondem in Abhängigkeit von den Arbeitsbedingungen auch gerade für den gegenteiligen Zweck, nämlich die Enffettung dieser Materialien eignen. Die Zuckertenside zeigen dabei eine Leistung, die der der wirksamsten Handelsprodukte entspricht. Gleichzeitig zeichnen sich die Zuckertenside gegenüber den gebräuchlichen Entfettungsmitteln durch eine verbesserte ökotoxikologische Verträglichkeit aus.

### Alkyl- und/oder Alkenyloligoglykoside

Alkyl- und Alkenyloligoglykoside, die als Zuckertensidkomponente (a) in Betracht kommen, stellen bekannte nichtionische Tenside dar, die der Formel (**I**) folgen,

**R**^{**1**}**O-[G]**_{**p**} **(I)**

in der R¹ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht. Sie können nach den einschlägigen Verfahren der präparativen organischen Chemie erhalten werden. Stellvertretend für das umfangreiche Schrifttum sei hier auf die Schriften **EP-A1-0 301 298** und **WO 90/03977** verwiesen.

Die Alkyl- und/oder Alkenyloligoglykoside können sich von Aldosen bzw. Ketosen mit 5 oder 6 Kohlenstoffatomen, vorzugsweise der Glucose ableiten. Die bevorzugten Alkyl- und/oder Alkenyloligoglykoside sind somit Alkyl- und/oder Alkenyloligo**glucoside.** Die Indexzahl p in der allgemeinen Formel (I) gibt den Oligomerisierungsgrad (DP), d. h. die Verteilung von Mono- und Oligoglykosiden an und steht für eine Zahl zwischen 1 und 10. Während p in einer gegebenen Verbindung stets ganzzahlig sein muß und hier vor allem die Werte p = 1 bis 6 annehmen kann, ist der Wert p für ein bestimmtes Alkyloligoglykosid eine analytisch ermittelte rechnerische Größe, die meistens eine gebrochene Zahl darstellt. Vorzugsweise werden Alkyl- und/oder Alkenyloligoglykoside mit einem mittleren Oligomerisierungsgrad p von 1,1 bis 3,0 eingesetzt. Aus anwendungstechnischer Sicht sind solche Alkyl- und/oder Alkenyloligoglykoside bevorzugt, deren Oligomerisierungsgrad kleiner als 1,7 ist und insbesondere zwischen 1,2 und 1,4 liegt.

Der Alkyl- bzw. Alkenylrest R¹ kann sich von primären Alkoholen mit 4 bis 11, vor-zugsweise 8 bis 10 Kohlenstoffatomen ableiten. Typische Beispiele sind Butanol, Capronalkohol, Caprylalkohol, Caprinalkohol und Undecylalkohol sowie deren technische Mischungen, wie sie beispielsweise bei der Hydrierung von technischen Fettsäuremethylestem oder im Verlauf der Hydrierung von Aldehyden aus der Roelen'schen Oxosynthese erhalten werden. Bevorzugt sind Alkyloligoglucoside der Kettenlänge C₈-C₁₀ (DP = 1 bis 3), die als Vorlauf bei der destillativen Auftrennung von technischem C₈-C₁₈-Kokosfettalkohol anfallen und mit einem Anteil von weniger als 6 Gew.-% C12-Alkohol verunreinigt sein können sowie Alkyloligoglucoside auf Basis technischer C_{9/11}-Oxoalkohole (DP = 1 bis 3). Der Alkyl- bzw. Alkenylrest R¹ kann sich ferner auch von primären Alkoholen mit 12 bis 22, vorzugsweise 12 bis 14 Kohlenstoffatomen ableiten. Typische Beispiele sind Laurylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol, Brassidylalkohol sowie deren technische Gemische, die wie oben beschrieben erhalten werden können. Bevorzugt sind Alkyloligoglucoside auf Basis von gehärtetem C_{12/14}-Kokosalkohol mit einem DP von 1 bis 3.

### Fettsäure-N-alkylpolyhydroxyalkylamide

Auch die Zuckertenside der Komponente (b), die Fettsäure-N-alkylpolyhydroxyalkylamide, stellen nichtionische Tenside dar und folgen der Formel (**II**), in der R²CO für einen aliphatischen Acylrest mit 6 bis 22 Kohlenstoffatomen, R³ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 12 Kohlenstoffatomen und 3 bis 10 Hydroxylgruppen steht.

Bei den Fettsäure-N-alkylpolyhydroxyalkylamiden handelt es sich um bekannte Stoffe, die üblicherweise durch reduktive Aminierung eines reduzierenden Zuckers mit Ammoniak, einem Alkylamin oder einem Alkanolamin und nachfolgende Acylierung mit einer Fettsäure, einem Fettsäurealkylester oder einem Fettsäurechlorid erhalten werden können. Hinsichtlich der Verfahren zu ihrer Herstellung sei auf die US-Patentschriften **US 1,985,424, US 2,016,962** und **US 2,703,798** sowie die Internationale Patentanmeldung WO 92/06984 verwiesen. Eine Übersicht zu diesem Thema von H.Kelkenberg findet sich in **Tens. Surf. Det. 25, 8 (1988)**.

Vorzugsweise leiten sich die Fettsäure-N-alkylpolyhydroxyalkylamide von reduzierenden Zuckern mit 5 oder 6 Kohlenstoffatomen, insbesondere von der Glucose ab. Die bevorzugten Fettsäure-N-alkylpolyhydroxyalkylamide stellen daher **Fettsäure-N-alkylglucamide** dar, wie sie durch die Formel (III) wiedergegeben werden:

Vorzugsweise werden als Fettsäure-N-alkylpolyhydroxyalkylamide Glucamide der Formel (**III**) eingesetzt, in der R³ für Wasserstoff oder eine Alkylgruppe steht und R²CO für den Acylrest der Capronsäure, Caprylsäure, Caprinsäure, Laurinsäure, Myristinsäure, Palmitinsäure, Palmoleinsäure, Stearinsäure, Isostearinsäure, Ölsäure, Elaidinsäure, Petroselinsäure, Linolsäure, Linolensäure, Arachinsäure, Gadoleinsäure, Behensäure oder Erucasäure bzw. derer technischer Mischungen steht. Besonders bevorzugt sind Fettsäure-N-alkylglucamide der Formel (**II**), die durch reduktive Aminierung von Glucose mit Methylamin und anschließende Acylierung mit Laurinsäure oder C_{12/14}-Kokosfettsäure bzw. einem entsprechenden Derivat erhalten werden. Weiterhin können sich die Polyhydroxyalkylamide auch von Maltose und Palatinose ableiten.

Auch die Verwendung der Fettsäure-N-alkylpolyhydroxyalkylamide ist Gegenstand einer Vielzahl von Veröffentlichungen. Aus der Europäischen Patentanmeldung **EP-A1 0 285 768** (Hüls) ist beispielsweise ihr Einsatz als Verdickungsmittel bekannt. In der Französischen Offenlegungsschrift **FR.A 1 580 491** (Henkel) werden wäßrige Detergensgemische auf Basis von Sulfaten und/oder Sulfonaten, Niotensiden und gegebenenfalls Seifen beschrieben, die Fettsäure-N-alkylglucamide als Schaumregulatoren enthalten. Mischungen von kurz- und längerkettigen Glucamiden werden in der Deutschen Patentschrift **DE-C1 44 00 632** (Henkel) beschrieben. In den Deutschen Offenlegungsschriften **DE-A1 42 36 958** und **DE-A1 43 09 567** (Henkel) wird ferner über den Einsatz von Glucamiden mit längeren Alkylresten als Pseudoceramide in Hautpflegemitteln sowie über Kombinationen von Glucamiden mit Proteinhydrolysaten und kationischen Tensiden in Haarpflegeprodukten berichtet. Aus der bislang unveröffentlichten Patentanmeldung **DE-P 195 04 643** der Anmelderin ist ferner auch der Einsatz von Alkyloligoglucosiden und/oder Fettsäure-N-alkylglucamiden als Fettungsmittel für Leder und Pelze bekannt.

### Entfettung

Die Enffettung der Leder und Pelze kann in an sich bekannter Weise durchgeführt werden. Üblicherweise legt man die Materialien dazu in einem Kessel oder einem Bottich vor, weicht sie in warmen Wasser, vorzugsweise alkalischer Lauge ein und versetzt sie mit dem Enffettungsmittel, dessen Menge - bezogen auf den Feststoffgehalt der Mittel einerseits und das Pickelblößegewicht der Blößen bzw. Pelze andererseits - in Summe 1 bis 15 und vorzugsweise 5 bis 10 Gew.-% betragen kann. Die Zugabe des Enffettungsmittel erfolgt vorzugsweise portionsweise, wobei zwischen den einzelnen Dosierungen die Lauge abgelassen und durch neue ersetzt werden kann. Als weitere Hilfsmittel bei der Enffettung können Salze wie beispielsweise Alkali- und/oder Erdalkalicarbonate bzw. -hydrogencarbonate, -sulfite und/oder -bisulfite vorzugsweise aber Natriumhydrogencarbonat eingesetzt werden. An die Enffettung schließen sich üblicherweise die weiteren Schritte der Leder- bzw. Pelzzubereitung wie beispielsweise das Waschen, Pickeln, Gerben, Färben und Fetten an.

### Beispiele

6 Lammfelle mit einem Ausgangsfettgehalt von 9,5 Gew.-% wurden jeweils in eine rechte und eine linke Hälfte getrennt, so daß 6 Paare entstanden, die getrennt voneinander entfettet wurden. Die eine Hälfte der Paare wurde zunächst in einem Faß 10 min bei 37°C mit 100 % (alle Prozentangaben beziehen sich auf das Pickelblößegewicht der Blößen) Wasser (6° Bé) versetzt und dann 60 min mit 1 Gew.-% Kokosalkyloligoglucosid (Plantaren® APG 2000, Henkel KGaA, Düsseldorf/FRG) entfettet. Die wäßrige Phase wurde abgelassen und der Flotte anschließend weitere 8 Gew.-% Glucosid in 50 % Wasser zugesetzt und 40 min behandelt. Danach wurden der Flotte nacheinander 2 % einer Natriumsulfit/bisulfit-Mischung, 1,5 % Natriumhydrogencarbonat und 50 % Wasser zugesetzt und insgesamt etwa 3 h einwirken lassen. Nach der Enffettung wurde die Flotte solange mit jeweils 200 % Wasser gewaschen, bis das Waschwasser klar blieb. Mit der verbliebenen Hälfte der Fellpaare wurde analog verfahren, jedoch wurde anstelle des Glucosids ein Fettalkoholethoxylat des Handels (Fluidol® BN) eingesetzt. Beide Fellpaare wurden anschließend in gleicher Weise weiterbehandelt: Die Paare wurden - jeweils wieder getrennt - gepickelt und gegerbt.

Anschließend wurde der Restfettgehalt in jedem der einzelnen Felle bestimmt und über die Zahl der Testfelle gemittelt. Für die mit dem Ethoxylat behandelten Fellhälften ergab sich ein Fettgehalt von 2,34 Gew.-%, entsprechend einem Entfettungsgrad von 75 % der Theorie, für die im Sinne der Erfindung mit dem Glucosid behandelten Felle resultierte ein Restfettgehalt von 2,28 Gew.-%, entsprechend 76 % der Theorie.

## Patentansprüche

1. Verwendung von (a) Alkyl- und/oder Alkenyloligoglykosiden und/oder (b) Fettsäure-N-alkylpolyhydroxyalkylamiden zur Entfettung von Ledem und Pelzen.

2. Verwendung nach Anspruch 1, **dadurch gekennzeichnet,** daß man Alkyl- und Alkenyloligoglykoside der Formel (I) einsetzt,
**R**^{**1**}**O-[G]**_{**p**} **(I)**
in der R¹ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht.

3. Verwendung nach den Ansprüchen 1 und 2, **dadurch gekennzeichnet**, daß man Fettsäure-N-alkylpolyhydroxyalkylamide der Formel (II) einsetzt, in der R²CO für einen aliphatischen Acylrest mit 6 bis 22 Kohlenstoffatomen, R³ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 12 Kohlenstoffatomen und 3 bis 10 Hydroxylgruppen steht.

4. Verwendung nach den Ansprüchen 1 bis 3, **dadurch gekennzeichnet,** daß man die Zuckertenside in Mengen von 1 bis 15 Gew.-% - bezogen auf die Trockenfalzgewichte der Leder oder Pelze - einsetzt.

5. Verwendung nach den Ansprüchen 1 bis 4, **dadurch gekennzeichnet**, daß man die Zuckertenside zusammen mit Natriumaluminiumsilicaten oder Alkali- und/oder Erdalkalicarbonaten bzw. -hydrogencarbonaten einsetzt.

## Claims

1. The use of (a) alkyl and/or alkenyl oligoglycosides and/or (b) fatty acid-N-alkyl polyhydroxyalkylamides for defatting leathers and pelts.

2. The use claimed in claim 1, characterized in that alkyl and/or alkenyl oligoglycosides corresponding to formula (**I**):
**R**^{**1**}**O-[G]**_{**p**} **(I)**
where R¹ is an alkyl and/or alkenyl radical containing 4 to 22 carbon atoms, G is a sugar unit containing 5 or 6 carbon atoms and p is a number of 1 to 10, are used.

3. The use claimed in claims 1 and 2, characterized in that fatty acid-N-alkyl polyhydroxyalkylamides corresponding to formula (**II**): where R²CO is an aliphatic acyl radical containing 6 to 22 carbon atoms, R³ is hydrogen, an alkyl or hydroxyalkyl radical containing 1 to 4 carbon atoms and [Z] is a linear or branched polyhydroxyalkyl radical containing 3 to 12 carbon atoms and 3 to 10 hydroxyl groups,
are used.

4. The use claimed in claims 1 to 3, characterized in that the sugar surfactants are used in quantities of 1 to 15% by weight, based on the dry pared weights of the leathers or pelts.

5. The use claimed in claims 1 to 4, characterized in that the sugar surfactants are used together with sodium aluminium silicates or alkali metal and/or alkaline earth metal carbonates or hydrogen carbonates.

## Revendications

1. Utilisation d'
a) alkyl- et/ou alkényloligoglycosides et/ou
b) de N-alkyl polyhydroxyalkylamides d'acide gras en vue du dégraissage des cuirs et des peaux.

2. Utilisation selon la revendication 1,
caractérisée en ce qu'
on met en oeuvre des alkyl- et alkényloligoglycosides de formule (I)
R¹O-[G]ₚ (I)
dans laquelle R¹ représente un radical alkyle et/ou alkényle ayant de 4 à 22 atomes de carbone,
G représente un radical sucre ayant 5 ou 6 atomes de carbone, et p est un nombre de 1 à 10.

3. Utilisation selon les revendications 1 et 2,
caractérisée en ce qu'
on met en oeuvre des N-alkylpolyhydroxyalkylamides d'acide gras de formule (II), dans laquelle R²CO représente un radical acyle aliphatique ayant de 6 à 22 atomes de carbone, R³ représente de l'hydrogène, un radical alkyle ou hydroxyalkyle ayant de 1 à 4 atomes de carbone et,
[Z] représente un radical polyhydroxyalkyle linéaire ou ramifié ayant de 3 à 12 atomes de carbone et de 3 à 10 groupes hydroxyle.

4. Utilisation selon les revendications 1 à 3,
caractérisée en ce qu'
on met en oeuvre les agents tensioactifs dérivés de sucres en quantités allant de 1 à 15 % en poids rapporté au poids de drayage sec de cuir ou de peau.

5. Utilisation selon les revendications 1 à 4,
caractérisée en ce qu'
on met en oeuvre les agents tensioactifs dérivés de sucres, conjointement à des aluminosilicates de sodium, ou des carbonates ou hydrogénocarbonates alcalins et/ou alcalino-terreux.
